# EUROPÄISCHE PATENTSCHRIFT

(11) **EP 0 609 287 B1**
(45) Veröffentlichungstag und Bekanntmachung des Hinweises auf die Patenterteilung: **23.04.1997**
(21) Anmeldenummer: 92921373.4
(22) Anmeldetag: 19.10.1992
(51) Int. Cl.: B44C 1/17, B44C 1/175, B41M 5/40

(54) **VERFAHREN ZUR ÜBERTRAGUNG VON FOLIEN AUF PERMANENTE TRÄGER**
PROCESS FOR TRANSFERRING FOILS ONTO PERMANENT SUBSTRATES
PROCEDE DE TRANSFERT DE FILMS SUR DES SUBSTRATS PERMANENTS

(30) Priorität: 21.10.1991 DE 4134704
(43) Veröffentlichungstag der Anmeldung: 10.08.1994
(73) Patentinhaber: KEPPELER, Manfred, D-86150 Augsburg (DE)
(72) Erfinder: KEPPELER, Manfred, D-86150 Augsburg (DE)
(86) Internationale Anmeldenummer: DE9200875
(87) Internationale Veröffentlichungsnummer: WO9308034

(56) Entgegenhaltungen:
- EP-A- 0 282 080
- DE-A- 3 005 176
- DE-A- 4 110 175
- GB-A- 2 117 320
- US-A- 3 647 503

## Beschreibung

Die Anfertigung von Drucken oder Kopien auf Folien ist seit langem bekannt; diese können auf beliebige Gegenstände aufgeklebt werden. Aufgrund der beim Druck- oder Kopiervorgang entstehenden Wärme und der mechanischen Beanspruchung ist eine hohe Festigkeit und demzufolge eine entsprechende Stärke der Folie notwendig. Wird die Folie auf einen Gegenstand aufgeklebt, ist auch nach dem Überlackieren der Rand deutlich erkennbar.
Eine andere Methode der Bildübertragung besteht darin, ein beschichtetes Papier mit einer selbstklebenden Folie zu kombinieren. Abziehbare, selbstklebende Folien werden durch die Haftung des Klebers am beschichteten Träger beim Abziehen stark beansprucht, wodurch ebenfalls eine entsprechende Folienstärke notwendig wird.
Allen mit einem Kleber beschichteten Folien ist gemeinsam, daß sich die Dicke des Klebers zur Folie addiert, wodurch die Folienkante sichtbar und fühlbar bleibt und den unerwünschten Abziehbildeindruck erzeugt. Ein weiterer Nachteil der mit einem Kleber beschichteten Folien besteht darin, daß die Art der Klebung bzw. des Klebers bereits bei der Herstellung der Komposition Folie/Klebstoff/Träger festgelegt ist; eine zweckentsprechende Wahl der Art der Klebung ist später nicht mehr möglich.

Ein kryotechnisches Verfahren sieht vor, während der Dauer des Verfahrens eine Verarbeitungstemperatur von weniger als + 10 Grad Celsius einzuhalten. Die Vorteile des Verfahrens ergeben sich durch die Abkühlung der Klebesubstanz bzw. der Lösungsmittel.
In der Beschreibung dieses Verfahrens ist die Herstellung randloser Abziehbilder mit Hilfe von Folien ohne Klebstoffschicht enthalten. Die Anwendung des Verfahrens erfordert jedoch eine Abkühlung des zu beklebenden Gegenstandes. Durch die geforderte Kälte ist ein Anlösen der Folie durch schwache, bzw. wasserhaltige Lösungsmittel nicht möglich.

Bei dem in DE 39 24 848 C1 geschilderten Verfahren wird direkt auf ein beschichtetes Spezialpapier kopiert. Der Toner kann von diesem Papier durch eine selbstklebende Folie, etwa Scotch-Band, wieder abgelöst und übertragen werden. Da der an der Folie haftende Toner die klebenden Eigenschaften neutralisiert, ist die Klebung nur unvollständig. Bei Motiven mit großen Toneroberflächen, wie es bei Farbkopien üblich ist, kann das Verfahren nicht verwendet werden.

Eine Beschreibung über poröse Folien, die von Lacken oder Lösungsmitteln durchdringbar sind, und diese Eigenschaft bei der Klebung verwendet wird, konnte nicht gefunden werden.

Ziel der vorliegenden Erfindung sind Folien und deren Übertragung auf permanente Träger mit möglichst breiter Anwendbarkeit, wobei sich die Folieneigenschaften dergestalt modifizieren lassen, daß verschiedene Formen der Aufbringung von Farben oder Tonern verwendet werden können, Haltbarkeit und optische Wiedergabe zufriedenstellend sind, und preisgünstige Methoden der Motiverzeugung, wie beispielsweise Kopieren angewandt werden können.
Die gestellte Aufgabe wird erfindungsgemäß durch spezielle poröse oder anlösbare Folien gelöst, wobei vorzugsweise die genannten Eigenschaften kombiniert werden; sowie durch die Verwendung spezieller Material- und Stoffkombinationen, die eine haltbare Aufbringung auf den permanenten Träger ohne Zerstörung des auf der Folie befindlichen Motivs ermöglichen.

### Poröse Folie

Auf Folien aus Lackgrundstoffen oder Kunststoff, auf Alkyd-, Epoxyd-, Acryl-, Styrol-, Cellulosenitrat-, Polyester-, Polyamid-, Polyurethan-Basis; deren Verbindungen, Mischungen, sowie deren, durch allgemein gebräuchliche Stoffe wie Weichmacher, Filmbildner, Farbstoffe, Pigmente etc. erzielbaren Modifikationen können durch Aufstreichen, -gießen, -sprühen, Bemalen, Drucken, Kopieren, Laserdruck oder einem ähnlichen Verfahren, Motive oder Farben aufgebracht werden.

Die Stärke der Folie beträgt weniger als 2,0 mm.
Zur Übertragung der entstandenen Komposition aus Folie und Farben, Pigmenten oder Tonern auf die Oberfläche permanenter Träger ist es vorteilhaft, wenn die Komposition offene oder geschlossene, oder offene und geschlossene Poren aufweist, wobei die Bezeichnung Poren sinngemäß auch Risse oder sonstige Öffnungen umfaßt.
Durch diese Poren kann eine Klebung von unten, oben, oder unten und oben erfolgen, vorausgesetzt, die Porenweite ist mindestens so groß, daß sie für die verwendeten Kunststoffdispersionen, Lacke oder Wasser und deren Mischungen durchlässig ist, oder diese Stoffe lösen die Komposition an und vergrößern dadurch vorhandene Mikroporen so, daß die Folie für diese Stoffe durchlässig wird.
Die Klebung erfolgt überwiegend oder vollständig durch die Komposition hindurch, oder für bestimmte Anwendungen nur teilweise, jedoch mindestens in dem Umfang, daß der Anteil der durch die Poren ermöglichten Klebung an der Gesamthaftfestigkeit mindestens 3 % beträgt.
Die Poren sollten den optischen Eindruck nicht stören und nach dem Übertragen auf den permanenten Träger kleiner als 2 mm² sein.
Die durchschnittliche Porendichte vor der Übertragung auf den permanenten Träger sollte mindestens 4 Poren pro cm², oder mehr betragen.

In der einfachsten Ausführungsform wird nur die Folie, beispielweise eine Farbfolie übertragen. Bei Porengrößen zwischen 2 mm und 0,01 mm können alle bekannten Folien durch einfaches Aufsprühen eines Klebers auf die Folie geklebt werden, ebenso sind fast alle bekannten Lacke, insbesondere sog. Wasserlacke, verwendbar.
Erfindungsgemäß ist auch die Klebung von unten möglich. Der auf den permanenten Träger aufgebrachte Kleber oder Lack dringt in die Poren ein und es entstehen Klebepfropfen, die die Haftfestigkeit der Folie erheblich verbessern. Der Kleber oder Lack kann auch im Überschuß aufgebracht werden, so daß die Substanz durch die Poren an die Oberfläche der Folie gedrückt werden kann und dadurch eine zusätzliche Schutz- oder Klebefunktion erreicht wird.

Folienmaterial und Lack bzw. Lösungsmittel werden so kombiniert, daß ein Anlösen erfolgt und die entstandene Schicht klebende und/oder schützende Eigenschaften hat.
Um auf Folien, die besonders empfindlich sind ein Motiv aufbringen zu können, ist es notwendig, die Folie durch einen Zwischenträger zu verstärken. Üblicherweise besteht der Zwischenträger aus Papier oder dünnem Karton. Für das erfindungsgemäße Verfahren sind aber auch andere Materialien, wie etwa Kunststoffe, vorgesehen.
Zwischenträger aus Kunststoffen ermöglichen bei Folienstärken von weniger als 0,005 mm und bei sehr empfindlichen Folien eine bessere Lagerfähigkeit. Nach dem Abziehen sind die Folien auch etwas glatter, als bei Zwischenträgern aus Papier.
Erfindungsgemäß kann sich zwischen der porösen Folie und dem beschichteten Träger eine klebende Substanz befinden. Die Substanz kann thermisch, durch Druck, UV-Licht, Lösungsmittel und Wasser aktiviert werden und eine ausreichende Klebung bewirken. Vorzugsweise erfolgt eine zusätzliche Klebung durch die Poren, dadurch kann die klebende Substanz zwischen Folie und Zwischenträger, bzw. deren Klebekraft relativ gering sein.
Besonders vorteilhaft kann eine poröse Folie verwendet werden, wenn sich zwischen Folie und Zwischenträger keine klebende Substanz befindet. Die Wahl des Klebers kann dadurch erst bei der Anwendung erfolgen.
In einer weiteren Modifikation ist vorgesehen, daß die poröse Folie durch Lack oder ein Lösungsmittel angelöst wird und die entstandene Substanz klebende Eigenschaften hat. Bei Verwendung eines Lösungsmittels entsteht die klebende Substanz aus Folie und Lösungsmittel. In einer sinngemäßen Abwandlung dieses Verfahrens kann sich die klebende Substanz auch aus dem permanenten Träger bilden.

Eine weitere Möglichkeit der Fixierung der Folie auf dem permanenten Träger kann mittels Druck und Wärme erfolgen, wobei in bekannter Weise die Folie soweit erwärmt wird, daß ein leichtes Anschmelzen erfolgt und die geschmolzene Phase eine Klebung bewirkt.

Bei zu hohen Temperaturen entstehen sehr schnell irreversible Zerstörungen des Motivs; bei zu niedrigen Temperaturen ist dagegen die Haftung mangelhaft. Bei Verwendung der erfindungsgemäßen Folie kann mit niedrigen Temperaturen die Folie "angeheftet" werden und dann durch Überlackieren eine zufriedenstellende Festigkeit erzielt werden.

### Mikropröse Folie auf Träger

Eine eigenständige Ausführung ist durch die Verwendung einer mikroporösen Folie aus Lackgrundstoffen oder Kunststoff erreichbar.
Auf die Folie wird ein Motiv oder Farben aufgebracht und die Komposition aus Folie und Farben, Pigmenten oder Tonern wird auf die Oberfläche permanenter Träger durch Kleben übertragen.
Die Folie weist eine Stärke von weniger als 0,05 mm auf und befindet sich auf einem beschichteten Träger, wobei sich zwischen Folie und Träger keine klebende Substanz befindet.
Der Träger hat die Aufgabe, eine hinreichende Festigkeit der Folie während des Druck- oder Kopiervorgangs zu gewährleisten. Nach dem Abziehen vom Träger wird die Komposition mit dem permanenten Träger dadurch verbunden, daß sie durch Lösungsmittel, Härterlösungen, Kunststoffdispersionen oder Lacke, von unten, oben, oder unten und oben angelöst wird und die sich bildende Mischung klebende Eigenschaften hat.
Die allgemein üblichen Folien sind gegen schwache Lösungsmittel wie etwa Alkohol/Wasser Gemische relativ beständig, so daß ein weitgehendes Anlösen der Folien nicht möglich ist. Bei Anwendung stärkerer Lösungsmittel, etwa Aceton, erfolgt die Auflösung der Folien mit einer gleichzeitigen Zerstörung des aufgebrachten Motivs.
Die erfindungsgemäßen Folien können durch Lösungsmittel angelöst werden. Bei speziellen Materialkombinationen und Verfahrensabläufen ist die Lösungsgeschwindigkeit der Toner im Verhältnis zur Folie etwas geringer, dadurch ist es möglich, die Folie anzulösen, zum Teil sogar vollständig aufzulösen, ohne das Motiv zu zerstören.

Erfindungsgemäß werden bei besonders geringen Folienstärken die Farbpigmente oder Trockentoner nach dem Aufbringen auf die Folie durch eine Deckschicht zusätzlich fixiert bzw. eingebettet. Dadurch entsteht bei Verwendung von schwachen Lösungsmitteln, insbesondere wasserverdünnten Lösungsmitteln wie Äthanol, Isopropanol, Aceton, Formamid, Glykol, etc. ein deutliches Gefälle zwischen den Lösungseigenschaften der Folie und den Tonern. Bei Anwendung der beschriebenen Materialien und Verfahrensschritte ist es möglich, die Folie beim Aufbringen auf den permanenten Träger anzulösen und durch die sich bildende Schicht eine Klebung zu bewirken. Danach ist das Motiv soweit gefestigt und mit dem permanenten Träger verbunden, daß handelsübliche, lösungsmittelhaltige Lacke aufgebracht werden können.

Eine weitere vorteilhafte Ausführung ist die Kombination der Folieneigenschaften, bzw. Anwendung dünner, löslicher und gleichzeitig poröser Folien. Durch die erfindungsgemäße Kombination einer dünnen, anlösbaren, porösen Folie mit den beschriebenen Lösungsmitteln und Lacken wird erreicht, daß die aufgebrachte Folie sehr intensiv verklebt wird (Diffussionsklebung) und nicht oder nur bei genauerer Betrachtung erkennbar ist. Im Idealfall "versinkt" die Folie in der Oberfläche des betreffenden Gegenstandes.
Um Druckfarben zusätzlich zu fixieren wird nach dem Druck, aber vor dem Aufbringen der Komposition auf den permanenten Träger, durch ein geeignetes Material eine Deckschicht aufgebracht. Die Deckschicht kann ganz oder teilweise aus denselben Materialien oder aus Materialien mit ähnlichen oder kompatiblen Eigenschaften wie die Folie bestehen.

### Herstellung poröser Folien

Poröse Folien sind im allgemeinen nicht erwünscht; Grund- und Hilfsstoffe, Herstellung und Verarbeitung sind deshalb so abgestimmt, daß Folien überwiegend porenfrei und dadurch für Flüssigkeiten undurchlässig sind.

Für die erfindungsgemäße Ausführung der Bildübertragung ist dagegen beabsichtigt, daß die verwendete Folie Poren aufweist, vorzugsweise in einer Größe, die vom Auge kaum oder nicht mehr wahrgenommen wird; also etwa im Bereich von 0,02 mm. Gleichzeitig müssen die Poren für Lacke, Lösungsmittel oder Kleber durchlässig sein.
Die porösen Folien sind durch Blasverformung, Gießen, Extrudieren oder Kalandrieren, sowie durch Vergießen einer aufgeschaumten Lack- oder Kunststofflösung, oder durch Sprühen herstellbar.
In einer einfachen Ausführungen der Erfindung kann die Folie eine Stärke von ca. 0,02 mm aufweisen, so daß sie ohne Aufbringung einer Deckschicht, direkt nach dem Kopiervorgang abgezogen werden kann. Des weiteren ist vorgesehen, die poröse Folie auf ca. 0,09 mm zu verstärken; sie kann dadurch auch ohne Träger einem Druck-/Kopiervorgang unterzogen werden. Folien für Bildübertragungen sind vorzugsweise transparent, können aber auch Farbstoffe enthalten.
Vorzugsweise wird auf einen mit einem Trennmittel beschichteten Träger pro Sprühvorgang eine Schicht von 0,002 mm aufgebracht und der Vorgang nach dem vollständigen Abtrocknen solange wiederholt, bis sich die gewünschte Schichtdicke gebildet hat.
Mit einem Mikroskop, Vergrößerung 40 x 80, sind die Poren erkennbar; vorzugsweise liegt die Porenweite zwischen 0,2 mm und 0,02 mm; die Porendichte beträgt 50 bis 200 Poren pro cm².
Erfindungsgemäß kann die Erzeugung oder Vergrößerung der Poren auch nach dem Druck- oder Kopiervorgang, oder dem Aufbringen der Deckschicht erfolgen.
Eine Kombination von porös hergestellter Folie und zusätzlicher später erfolgender Erzeugung oder Erweiterung von Poren ist bei vielen Anwendungen einfacher durchführbar und zweckdienlich. Es ist vorgesehen, die Poren der Folie auch in einem zusätzlichen, nach dem normalen Herstellungsprozess erfolgenden Arbeitsgang zu erzeugen oder zu erweitern. Die Poren können auch nach dem Aufbringen der Farben, Toner oder Pigmente erzeugt oder erweitert werden, wobei eine weitere Anwendung vorsieht, die Poren selektiv an den durch Farben, Tonern oder Pigmenten beschichteten Stellen zu erzeugen oder zu erweitern.

Bei Folien mit Deckschicht können die Poren nach dem Aufbringen der Deckschicht erzeugt oder erweitert werden.
Die Poren können mechanisch, thermisch oder durch Lösen erzeugt oder erweitert werden.
Erfindungsgemäß wird für größere Folien eine Stachelwalze verwendet. Die Stachelwalze läßt sich durch Einstecken von Nadeln in eine Gummiwalze einfach herstellen.
Eine weitere Form der Porenerzeugung ist die Anwendung eines Lasers. Durch einen entsprechend leistungsfähigen Laser werden die Folienbereiche (Poren) in gewünschtem Umfang abgedampft.
Erfindungsgemäß wird in der einfachsten Ausführungsform nur eine farbige Folie übertragen, abgestuft nach den einzelnen Verfahrensschritten ergeben sich weitere verschiedene Anwendungsmöglichkeiten. Letztendlich kann jedes beliebige Motiv oder jede Darstellung, vorzugsweise durch einen Farbkopierer, auf die beschriebene poröse und/oder anlösbare Folie aufgebracht werden und dann auf fast jede beliebige feste Oberfläche übertragen werden.

Die Erfindung wird nachfolgend anhand von Zeichnungen und Beispielen näher erläutert, ohne jedoch darauf beschränkt zu sein.

### Beispiel I - Kleben einer porösen farbigen Folie

Eine wie in Abbildung 1 dargestellte, durch Kalandrieren hergestellte selbstklebende, farbige Polyäthylenfolie (1) auf beschichtetem Träger wird mit Hilfe einer Stachelwalze mit Poren (2) versehen. Die Stärke der Folie beträgt 0,09 mm, die Porenweite 0,1 mm, die Dichte ca. 20 Poren pro cm². Die Folie wird mit Hilfe einer selbstklebenden Substanz (3) auf eine Metallplatte (4) aufgeklebt und mit einem Lack (5) auf Alkyd-, Acryl- oder Epoxydbasis beschichtet.
Der durch die Poren zur Oberfläche des permanenten Körpers dringende Lack erzeugt zusätzliche Klebepunkte (6), wodurch die Haftfestigkeit der Folie wesentlich erhöht wird.

### Beispiel II - Aufbringen einer porösen, bedruckten Folie auf Wachs durch Klebung von oben

Nach dem Druck- oder Kopiervorgang wird eine poröse Acrylfolie von 0,03 mm Stärke vom beschichteten Träger abgezogen und positioniert; durch leichtes Bürsten oder Reiben wird eine hinreichende Haftung auf dem Untergrund aus Wachs bewirkt. Anschließendes Übersprühen mit Lack ergibt eine zufriedenstellende Klebung.

### Beispiel III - Thermische Fixierung einer porösen Folie auf einer Kupferplatte

Die Folie mit aufgebrachtem Motiv wird in bekannter Weise bei Temperaturen, die etwa dem Schmelzpunkt der Folie entsprechen, thermisch fixiert und dann überlackiert. Vorzugsweise besteht die Folie aus einem relativ niedrig schmelzenden, aber noch kopierbaren Material, etwa auf Cellulosenitratbasis, so daß die Folie vor den aufgebrachten Tonern zu schmelzen beginnt, der Schmelzpunkt der Folie also bei ca. 140 - 160 Grad liegt.
Bei einer zweiten Ausführungsform des Beispiels wird ein besonders empfindliches Motiv bei einer Temperatur von ca. 140 Grad nur angeheftet. Die hauptsächliche Klebung erfolgt durch Aufsprühen eines Acryllacks, der durch die Poren hindurch ein Kleben der Folie bewirkt.

### Beispiel IV - Übertragen eines fotokopierten Motivs auf eine Leinwand mit Hilfe einer dünnen, löslichen Folie

Eine 0,01 mm starke Folie, hergestellt durch Versprühen eines Cellulosenitratlacks auf siliconisiertes Papier, wird mit Hilfe eines Fotokopiergeräts mit einem individuellen, farbigen Motiv versehen. Anschließend wird die Komposition durch weitere Sprühvorgänge mit einem Wasserlack soweit verstärkt, daß die Folie vom beschichteten Träger abziehbar ist; die Gesamtstärke von Folie, Toner und Deckschicht beträgt ca. 0,035 mm.

Unter dem Mikroskop sind bei einer Vergrößerung von 40 x 80 keine Poren erkennbar. Die Folie weist aber Mikroporen auf, wodurch die Löslichkeit der Folie verbessert wird.
Auf eine handelsübliche grundierte Leinwand, wie sie zu Malzwecken verwendet wird, wird eine Mischung aus Äthanol und Wasser mit 30 Vol.% Äthanol aufgebracht. Die Folie wird auf die Leinwand gelegt, wobei die Folie auf dem Lösungsmittel schwimmt. Die Folie wird positioniert und anschließend das überschüssige Lösungsmittel mit einem weichen Lappen herausgedrückt und gesammelt.
Nach dem Antrocknen/Ankleben zeichnet sich die Leinenstruktur auf der Oberfläche der Folie deutlich ab. Durch die unterschiedliche Stärke der Toner ensteht der Eindruck, als wäre das Motiv von Hand erzeugt worden. Nach dem Überlackieren mit Wasserlack ist der Folienrand weder fühlbar, noch erkennbar.

### Beispiel V - Übertragen eines fotokopierten Motivs auf eine Motorhaube mit Hilfe einer dünnen, löslichen und porösen Folie

Auf eine poröse Folie (7) aus Cellulosenitratlack, mit einer Stärke von 0,007 mm wird eine Farbkopie (8) aufgebracht (Abbildung 2). Anschließend wird die Folie mit Acryllack (9) auf 0,04 mm verstärkt. Die Porendichte und Porenzahl kann unter dem Mikroskop (40 x 80) kontrolliert werden. Bei Bedarf wird die Anzahl der Poren (10), insbesondere in den Bereichen mit stärkerer Tonerschicht (11), manuell mit Hilfe einer Stachelwalze nachgearbeitet, so daß durchschnittlich ca. 30 Poren pro cm² Folie vorhanden sind. Die Porengröße kann bis zu 0,1 mm betragen, vorzuziehen sind jedoch Poren, die nicht oder kaum sichtbar, also ca. 0,02 mm groß sind.
Die lackierte Motorhaube (12) eines Kraftfahrzeugs wird gereinigt und mit einem Gemisch aus Wasser und Alkohol (70 Vol.% Äthanol) so bedeckt, daß die Folie darauf schwimmmt. Die Folie wird positioniert und das überschüssige Lösungsmittel herausgedrückt und gesammelt.

Aus der Alkohollösung und der Folie entsteht eine klebende Substanz (13) die zu einer schwachen Klebung der Folie führt. Nach dem Antrocknen der Folie wird diese zunächst dünn übersprüht und anschließend in der üblichen Weise, etwa mit einem lösemittelarmen Wasserlack (14) versehen.

### Beispiel VI - Herstellung einer porösen Folie und Einbetten eines Motivs durch Sprühen

Wie in Abbildung 3 dargestellt, wird durch Versprühen einer handelsüblichen Mischung aus Lack und Verdünner mit Hilfe von Druckluft auf einem siliconisierten Träger aus Papier (15) eine poröse Folie (16) in einer Stärke von ca. 0,002 mm hergestellt. Derartig dünne Folien können bereits einem Druck- oder Kopiervorgang unterzogen werden, sind aber nur schwer ablösbar. Erfindungsgemäß wird deshalb der Sprühvorgang so oft wiederholt, bis die gewünschte Folienstärke (17) erreicht ist. Eine Änderung der Lackmischung kann nach jedem Sprühvorgang durchgeführt werden. Gute Kopiereigenschaften ergeben sich bei reinen Cellulosenitratfolien, größere Festigkeit wird durch Zumischen von Acryllack erreicht.
Vorzugsweise wird die Folie zunächst aus Cellulosenitrat durch 4 bis 5 Sprühvorgänge in einer Stärke von 0,01 mm erzeugt. Nach dem Kopier- oder Druckvorgang wird durch 2 bis 3-faches Sprühen mit Cellulosenitratlack eine Deckschicht (18) von ca. 0,005 mm aufgebracht, die den Toner (19) einbettet. Anschließend wird die Deckschicht durch einmaliges Sprühen mit Acryllack (20) verstärkt, so daß die Stärke der Gesamtfolie etwa 0,02 bis 0,03 mm beträgt.
Die entstandenen Poren können offen (21), halboffen (22) oder geschlossen (23) sein. Die Porenweite beträgt etwa 0,02 mm; die Porendichte bis zu 150 Poren pro cm². Die Folie wird abgezogen und in bekannter Weise verarbeitet.

## Patentansprüche

1. Folie zur Bildübertragung aus Lackgrundstoff oder Kunststoff, deren Stärke weniger als 2,0 mm beträgt,
**dadurch gekennzeichnet**,
- daß die Folie offene und/oder geschlossene Poren aufweist, wobei die Bezeichnung Poren sinngemäß auch Risse oder sonstige Öffnungen umfaßt,
- die Porenweite mindestens so groß ist, daß sie für Kunststoffdispersionen oder Lacke, Härterlösungen sowie Lösungsmittel durchlässig ist, oder diese Stoffe die Folie anlösen und vorhandene Mikroporen so vergrößern, daß die Folie für diese Stoffe durchlässig wird,
- die Poren den optischen Eindruck nicht stören,
- die durchschnittliche Porendichte vor dem Übertragen auf einen permanenten Träger mindestens 4 Poren pro cm² beträgt.

2. Folie nach Anspruch 1, dadurch gekennzeichnet,
daß der Lackgrundstoff oder Kunststoff der Folie, vorzugsweise auf Alkyd-, Epoxyd-, Acryl-, Styrol-, Cellulosenitrat-, Polyester-, Polyamid-, Polyurethan-Basis, deren Verbindungen, Mischungen, und durch allgemein gebräuchliche Stoffe wie Weichmacher, Filmbildner, Farbstoffe oder Pigmente erzielbaren Modifikationen hergestellt ist.

3. Folie nach einem der Ansprüche 1 und 2, dadurch gekennzeichnet,
daß sich die Folie auf einem Zwischenträger aus Papier, Plastik oder Karton befindet, der mit einem Trennmittel beschichtet ist und zwischen Folie und Zwischenträger keine klebende Substanz vorhanden ist.

4. Folie nach einem der Ansprüche 1 bis 3, dadurch gekennzeichnet,
daß der Lackgrundstoff oder Kunststoff zur thermischen Fixierung der Folie geeignet ist.

5. Folie nach einem der Ansprüche 1 bis 3, dadurch gekennzeichnet,
daß sich zwischen dem beschichteten Zwischenträger und der Folie eine zur Klebung geeignete Substanz befindet.

6. Folie nach Anspruch 5, dadurch gekennzeichnet,
daß die zur Klebung geeignete Substanz thermisch, durch Druck, UV-Licht, Lösungsmittel und/oder Wasser aktivierbar ist.

7. Verfahren zur Herstellung einer porösen Folie zur Bildübertragung nach einem der Ansprüche 1 bis 6,
**dadurch gekennzeichnet,**
daß die Folie durch Blasverformung, Extrudieren, Kalandrieren oder einem anderen, ansich bekannten Verfahren hergestellt wird und die Poren bei der Herstellung entstehen und/oder in späteren Arbeitsgängen erzeugt und/oder erweitert werden.

8. Verfahren nach Anspruch 7, dadurch gekennzeichnet,
daß die Folie durch Vergießen einer aufgeschäumten Lack- oder Kunststofflösung hergestellt wird.

9. Verfahren nach Anspruch 7, dadurch gekennzeichnet,
daß die Folie durch Sprühen hergestellt wird.

10. Verfahren nach Anspruch 9, dadurch gekennzeichnet,
daß die Folie durch Versprühen einer Lack- oder Kunststofflösung auf einen mit einem Trennmittel beschichteten Träger hergestellt wird.

11. Verfahren nach einem der Ansprüche 8 bis 10, dadurch gekennzeichnet,
daß die Poren nach dem Aufbringen der Farben, Toner oder Pigmente erzeugt oder erweitert werden.

12. Verfahren nach Anspruch 11, dadurch gekennzeichnet,
daß die Poren nach dem Aufbringen der Farben, Toner oder Pigmente selektiv an den durch Farben, Tonern oder Pigmenten beschichteten Stellen erzeugt oder erweitert werden.

13. Verfahren nach einem der Ansprüche 7 bis 12, dadurch gekennzeichnet,
daß die Poren nach dem Aufbringen einer Deckschicht erzeugt oder erweitert werden.

14. Verfahren zur Herstellung einer Folie nach den Ansprüchen 7 bis 13, dadurch gekennzeichnet,
daß die Poren mechanisch, thermisch oder durch Auflösen erzeugt oder erweitert werden.

15. Verfahren zur Herstellung einer Folie nach Anspruch 14, dadurch gekennzeichnet,
daß die Poren mechanisch mit Hilfe einer Stachelwalze erzeugt werden.

16. Verfahren zur Herstellung einer Folie nach Anspruch 14, dadurch gekennzeichnet,
daß die Poren durch Anwendung eines Lasers erzeugt werden.

17. Verwendung einer porösen Folie zur Bildübertragung nach den Ansprüchen 1 bis 6, wobei auf die Folie durch Aufstreichen, -gießen, -sprühen, Bemalen, Drucken, Kopieren, Laserdruck oder einem ähnlichen Verfahren, Motive oder Farben aufgebracht werden und die Komposition aus Folie und Farben, Pigmenten oder Tonern auf die Oberfläche permanenter Träger übertragen wird
**dadurch gekennzeichnet**,
daß die Klebung von unten und/oder oben erfolgt, und die aufgrund der Poren ermöglichte Klebung einen Anteil von mindestens 3 % an der Gesamthaftfestigkeit hat.

18. Verwendung nach Anspruch 17, dadurch gekennzeichnet,
daß die Folie für Kunststoffdispersionen oder Lacke, vorzugsweise auf Alkyd-, Epoxyd-, Acryl-, Styrol-, Cellulosenitrat-, Polyester-, Polyamid-, Polyurethan-Basis, deren Verbindungen und Mischungen, sowie für Härterlösungen und Lösungsmittel, vorzugsweise Alkohole der aliphatischen Reihe bis Hexylalkohol, Dimethylsulfoxyd, Ameisensäure, Glykol, Aceton, Wasser und deren Mischungen durchlässig ist, oder diese Stoffe die Folie anlösen und vorhandene Mikroporen so vergrößern, daß die Folie für diese Stoffe durchlässig wird.

19. Verwendung nach den Ansprüchen 17 und 18, dadurch gekennzeichnet,
daß die Löslichkeit der Folie in den verwendeten Lösungsmitteln oder Lacken größer ist, als die der aufgebrachten Farben oder Toner.

20. Verwendung nach den Ansprüchen 17 bis 19, dadurch gekennzeichnet,
daß die Folie durch Lacke, Kunststoffdispersionen, Kleber und/oder von Lösungsmitteln angelöst wird und die entstandene Schicht klebende und/oder schützende Eigenschaften hat.

21. Verwendung nach den Ansprüchen 17 bis 20, dadurch gekennzeichnet,
daß sich die Folie auf einem beschichteten Träger befindet, angelöst werden kann und die entstandene Substanz klebende Eigenschaften hat.

22. Verwendung nach den Ansprüchen 17 bis 21, dadurch gekennzeichnet,
daß nach dem Aufbringen der Farben, dem Druck- oder Kopierverfahren, aber vor dem Aufbringen der Komposition auf den permanenten Träger, durch ein geeignetes Deckmaterial, vorzugsweise Kunststoffe oder Lacke, die Farben oder Toner zusätzlich fixiert und/oder eingebettet werden, und/oder die Folie verstärkt wird und diese Deckschicht ganz oder teilweise aus denselben Materialien oder aus Materialien mit ähnlichen oder kompatiblen Eigenschaften wie die Folie besteht.

23. Verwendung nach den Ansprüchen 17 bis 22, dadurch gekennzeichnet,
daß beim Übertragen auf den permanenten Träger Lacke, Kunststofflösungen, Kleber und/oder Lösungsmittel aufgebracht werden und diese Stoffe die Komposition, oder Komposition und Deckschicht, durchdringen und eine Klebung bewerkstelligen.

24. Verwendung nach den Ansprüchen 17 bis 23, dadurch gekennzeichnet,
daß beim Übertragen auf den permanenten Träger Lacke, Kunststofflösungen, Kleber und/oder Lösungsmittel aufgebracht werden, diese Stoffe den permanenten Träger, die übertragene Komposition, oder die Deckschicht anlösen, oder Träger, Komposition und Deckschicht anlösen und diese Lösungen klebende und/oder schützende Funktion haben.

25. Verwendung nach den Ansprüchen 17 bis 24, dadurch gekennzeichnet,
daß bei Druck- oder Kopierverfahren ein Porenraster erzeugt wird, insbesondere in farbintensiven Bereichen, so daß farbfreie Stellen erhalten bleiben.

26. Verwendung nach den Ansprüchen 17 bis 25, dadurch gekennzeichnet,
daß beim Kopieren eine transparente Folie mit weißen Punkten zur Erzeugung farbfreier Stellen verwendet wird.

27. Verwendung nach den Ansprüchen 17 bis 26, dadurch gekennzeichnet,
daß die Oberfläche des permanenten Trägers vor der Aufbringung der Folie aufgerauht wird.

28. Verwendung nach den Ansprüchen 17 bis 27, dadurch gekennzeichnet,
daß die Oberfläche des permanenten Trägers vor Übertragung der Folie mit einem Lack versehen wird, der dieselben Lösungseigenschaften wie die aufgebrachte Folie aufweist.

29. Verwendung nach den Ansprüchen 17 bis 28, dadurch gekennzeichnet,
daß die Oberfläche des permanenten Trägers mit einem Lack versehen wird, dessen Poren durch ähnliche Kenngrößen bestimmt sind, wie die Poren der aufgebrachten Folie.

30. Verwendung nach den Ansprüchen 17 bis 29, dadurch gekennzeichnet,
daß die Komposition auf Oberflächen aus verschiedenen Materialien, vorzugsweise auf Metalle, Metalloxyde, Holz, Holzwerkstoffe, Papier, Karton, Pappe, Keramik, Kunststoffe, Leder, Kunstleder, Kork, Wachs, Glas, Kunstglas, Hartschaum, Porzellan, Ton, Keramik, Stein, Lebensmittel, Textilien, Kautschuk, Gummi oder Leinwand übertragen wird.

## Claims

1. Foil for image transfer, made of lacquer base material or plastic, the thickness of which is less than 2.0 mm,
characterized by the fact
• that the foil has open and/or closed pores, whereby the term pores also includes cracks or other openings,
• that the width of the pore is at least so great that the pores can be permeated by dispersed synthetic resins or lacquers, hardening solutions and solvents or that those substances etch the foil and enlarge existing micropores in such a manner that the foil becomes permeable for these substances
• that the pores do not disturb the optical impression
• that the average pore density is at least 4 pores per cm² before transfer to a permanent carrier.

2. Foil according to claim 1, characterized by the fact
that the lacquer base material or the plastic material of the foil is preferably produced from substances on an alkyd, epoxy, acrylic, styrene, cellulose nitrate, polyester, polyamide and polyurethane basis, their compounds or mixtures and from commonly used substances such as softeners, film formers and modifications creating colorants or pigments.

3. Foil according to claims 1 and 2, characterized by the fact that the foil is attached to an intermediate carrier made of paper, plastic or cardboard, which is coated with a separating agent, and that no adhesive substance is present between the foil and the intermediate carrier.

4. Foil according to claims 1 to 3, characterized by the fact that the lacquer base material or the plastic material is suited to the thermal fixation of the foil.

5. Foil according to one of the claims 1 to 3, characterized by the fact that a substance which is suitable for adhesion is present between the coated intermediate carrier and the foil.

6. Foil according to claim 5, characterized by the fact that the substance which is suitable for adhesion can be activated by heat, pressure, UV radiation, solving agents and/or water.

7. Procedure for the production of a porous foil for image transmission according to one of the claims 1 to 6.
characterized by the fact that
the foil is produced by blow moulding, extrusion, calendering or another known process and that the pores are formed during production and/or that they are generated and/or expanded in subsequent procedures.

8. Procedure according to claim 7, characterized by the fact that the foil is produced by pouring a foamed lacquer or plastic solution.

9. Procedures according to claim 7, characterized by the fact that foil is produced by spraying.

10. Procedure according to claim 9, characterized by the fact that the foil is produced by spraying a lacquer or plastic solution onto a carrier coated with a separating agent.

11. Procedure according to one of claims 8 to 10, characterized by the fact that pores are generated or expanded selectively in the areas coated with colorants, toners or pigments subsequent to application of colorants, toners or pigments.

12. Procedure according to claim 11, characterized by the fact that pores are generated or expanded selectively in areas coated with colorants, toners or pigments.

13. Procedure according to one of claims 7 to 12, characterized by the fact that pores are generated or expanded subsequent to applying a coating layer.

14. Procedure for production of foil according to claims 7 to 13, characterized by the fact that pores are generated or expanded mechanically, thermally or through dissolving.

15. Procedure for production of foil according to claim 14, characterized by the fact that pores are mechanically generated by means of a pin feed roller.

16. Procedure for production of foil according to claim 14, characterized by the fact that pores are generated by means of a laser.

17. Use of porous foil for image transmission according to claims 1 to 6, motifs or colours being applied onto the foil by coating, pouring, spraying, painting, printing, copying, laser printing or a similar procedure and colorants, pigments or toners being transferred to the surface of permanent carriers
characterized by the fact
that adhesion is carried out from below or above and that the adhesive power, generated by the pores, has a share of at least 3 % of the total adhesive power.

18. Use according to claim 17, characterized by the fact that foil can be permeated by dispersed synthetic resins or lacquers, preferably on an alkyd, epoxy, acrylic, styrene, cellulose nitrate, polyester, polyamide or polyurethane basis, their compounds and mixtures, and by hardening solutions and solvents, preferably alcohol of the aliphatic series to hexylalcohol, dimethylsulfoxyde, formic acid, glycol, acetone, water and their compounds, or that these substances etch the foil and enlarge existing micropores in such a manner that the foil becomes permeable for these substances.

19. Use according to claims 17 and 18, characterized by the fact that the solubility of the foil in the solvents or lacquers used is higher than that of the colorants or toners applied.

20. Use according to the claims 17 to 19, characterized by the fact that the foil is etched by lacquers, dispersed synthetic resins, glues and/or solvents and that the resulting layer has adhesive and/or protective properties.

21. Use according to claims 17 to 20, characterized by the fact that the foil is attached to a coated carrier, that it can be etched and that the resulting substance has adhesive properties.

22. Use according to claims 17 to 21, characterized by the fact that subsequent to applying colorants and the printing or copying process, but before applying the composition on the permanent carrier, the colorants or toner are additionally fixed and/or imbedded by means of suitable coating material, preferably plastics or lacquers, and/or that the foil is strengthened and that this coating layer is completely or partially made of the same materials as the foil or of materials with similar or compatible properties.

23. Use according to the claims 17 to 22, characterized by the fact that during transfer to the permanent carrier, lacquers, plastic solution, glues and/or solvents are applied and that these substances permeate the composition or composition and coating layer and generate adhesion.

24. Use according to claims 17 to 23, characterized by the fact that during transfer to the permanent carrier lacquers, plastic solutions, glues and/or solvents are applied, that these substances etch the permanent carrier, the composition transferred or the coating layer or that they etch the carrier, composition and coating layer and that these solutions have adhesive and/or protective functions.

25. Use according to claims 17 to 24, characterized by the fact that a pore grid is generated during printing or copying procedures, in particular, in colour-intensive areas so that colour-free areas are maintained.

26. Use according to claims 17 to 25, characterized by the fact that transparent foil with white dots is used during copying for generating colour-free areas.

27. Use according to claims 17 to 26, characterized by the fact that the surface of the permanent carrier is roughened before applying the foil.

28. Use according to claims 17 to 27, characterized by the fact that, before transferring of the foil, the surface of the permanent carrier is coated with lacquer, which has the same dissolving properties as the foil transferred.

29. Use according to claims 17 to 28, characterized by the fact that the surface of the permanent carrier is coated with lacquer, the pores of which are determined by similar parameters as of the pores of the foil transferred.

30. Use according to claims 17 to 29, characterized by the fact that the composition is transferred to surfaces made of different materials, preferably to metals metal oxides, wood, wooden material, paper, cardboard, cardboard paper, ceramic, plastic, leather, artificial leather, cork, wax, glass, artificial glass, hard foam, porcelain, clay, stone, food, textiles, caoutchouc, rubber or linen.

## Revendications

1. Feuille en matière de base vernie ou en plastique pour la transmission d'images dont l'épaisseur est inférieure à 2,0 mm,
caractérisée par le fait
- que la feuille présente des pores ouverts et/ou fermés pour lesquels la désignation "pores" comprend par analogie également les fentes ou les diverses ouvertures,
- la grosseur des pores du moins est tellement importante qu'elle est perméable à la matière synthétique en dispersion ou au vernis, aux durcisseurs et aux solvants ou bien par le fait que ces matières mordancent la feuille et agrandissent les micropores existants à tel point que la feuille devient perméable à ces matières,
- les pores ne gênent pas l'effet optique,
- la densité moyenne des pores est de 4 pores par cm² minimum avant la transmission sur un support permanent.

2. Feuille conforme à la spécification n°1, caractérisée par le fait
que la matière de base vernie ou le plastique de la feuille est fabriqué de préférence à base alkyde, époxyde, acrylique, de styrène, de nitrates de cellulose, de polyester, de polyamide, de polyuréthane, de leurs composés, de leurs mélanges et par des modifications obtenues au moyen de matières d'usage courant, telles que plastifiants, agents filmogènes, matières colorantes et pigments.

3. Feuille conforme à une des spécifications n°1 et n°2, caractérisée par le fait
que la feuille se trouve sur un support intermédiaire en papier, en plastique ou en carton, enduit d'un agent séparateur ; il n'y a pas de matière adhésive entre la feuille et le support intermédiaire.

4. Feuille conforme à une des spécifications n°1 à n°3, caractérisée par le fait
que la matière de base vernie ou le plastique est adapté à une fixation thermique de la feuille.

5. Feuille conforme à une des spécifications n°1 à n°3, caractérisée par
la présence d'une substance adaptée au collage entre le support intermédiaire enduit et la feuille.

6. Feuille conforme à la spécification n°5, caractérisée par le fait
que la substance adaptée au collage peut être activée thermiquement par une pression, des U.V., des solvants et/ou par l'eau.

7. Procédé permettant de fabriquer une feuille poreuse pour la transmission d'images, conformément à une des spécifications n°1 à n°6,
caractérisé par le fait
que la feuille est fabriquée par une déformation réalisée par soufflage, par extrusion, par calandrage ou par tout autre procédé connu et que les pores apparaissent lors de la fabrication et/ou se forment et/ou s'élargissent au cours d'opérations ultérieures.

8. Procédé conforme à la spécification n°7, caractérisé par le fait
que la feuille est fabriquée en versant une solution vernie et/ou plastique moussée.

9. Procédé conforme à la spécification n°7, caractérisé par le fait
que la feuille est fabriquée par aspersion.

10. Procédé conforme à la spécification n°9, caractérisé par le fait
que la feuille est fabriquée en pulvérisant une solution vernie ou plastique sur un support enduit d'un agent séparateur.

11. Procédé conforme à une des spécifications n°8 à n°10, caractérisé par le fait
que les pores se forment et s'élargissent après application des couleurs, des toners ou des pigments.

12. Procédé conforme à la spécification n°11, caractérisé par le fait
que les pores se forment et s'élargissent de façon sélective après application des couleurs, des toners ou des pigments aux endroits enduits par des couleurs, des toners ou des pigments.

13. Procédé conforme à une des spécifications n°7 à n°12, caractérisé par le fait
que les pores se forment ou s'élargissent après application d'une couche de recouvrement.

14. Procédé permettant de fabriquer une feuille, conformément aux spécifications n°7 à n°13,
caractérisé par le fait
que les pores se forment ou s'élargissent mécaniquement, thermiquement ou par décomposition.

15. Procédé permettant de fabriquer une feuille, conformément à la spécification n°14,
caractérisé par le fait
que les pores se forment mécaniquement à l'aide d'un hérisson.

16. Procédé permettant de fabriquer une feuille, conformément à la spécification n°14,
caractérisé par le fait
que les pores se forment au moyen du laser.

17. Utilisation d'une feuille poreuse pour la transmission d'images conformément aux spécifications n°1 à n°6 où sont appliqués des motifs ou des couleurs sur la feuille en enduisant une couche de peinture, par coulée, aspersion, peinture, pression, copie, impression au laser ou tout autre procédé similaire et où est transmise la composition de feuilles et de couleurs, de pigments ou de toners sur la surface des supports permanents
caractérisée par le fait
que le collage s'opère à partir du bas et/ou du haut et que ce dernier, réalisé grâce aux pores, a une part de 3 % minimum dans la force totale d'adhérence.

18. Utilisation conforme à la spécification n°17, caractérisée par le fait
que la feuille est perméable à la matière synthétique en dispersion ou au vernis, de préférence à base alkyde, époxyde, acrylique, de styrène, de nitrates de cellulose, de polyester, de polyamide, de polyuréthane, de leurs composés et de leurs mélanges, ainsi qu'aux durcisseurs et aux solvants de préférence aux alcools de la série aliphatique et à l'alcool hexylique, au sulfoxyde diméthylique, à l'acide formique, au glycol, à l'acétone, à l'eau et à leurs mélanges ou bien par le fait que ces matières mordancent la feuille et agrandissent les micropores existants à tel point que la feuille devient perméable à ces matières.

19. Utilisation conforme aux spécifications n°17 et n°18, caractérisée par le fait
que la solubilité de la feuille est plus importante dans les solvants ou les vernis utilisés que les couleurs ou les toners appliqués.

20. Utilisation conforme aux spécifications n°17 à n°19, caractérisée par le fait
que la feuille est mordancée par le vernis, la matière plastique en dispersion, la colle et/ou par les solvants et que la couche en résultant présente des propriétés adhésives et/ou protectrices.

21. Utilisation conforme aux spécifications n°17 à n°20, caractérisée par le fait
que la feuille se trouve sur un support enduit, peut être mordancée et que la substance en résultant présente des propriétés adhésives.

22. Utilisation conforme aux spécifications n°17 à n°21, caractérisée par le fait
que les couleurs ou les toners doivent être fixés en plus et/ou enrobés, et/ou que la feuille est renforcée et que cette couche de recouvrement est composée entièrement ou partiellement des mêmes matériaux ou de matériaux présentant des propriétés similaires ou compatibles après l'application des couleurs, du processus d'impression ou de copie, mais avant l'application de la composition sur le support permanent par un matériau de recouvrement adapté, de préférence le plastique ou le vernis.

23. Utilisation conforme aux spécifications n°17 à n°22, caractérisée par le fait
que le vernis, les solutions plastiques, la colle et/ou les solvants sont appliqués lors de la transmission sur le support permanent et que ces matières pénètrent dans la composition ou dans la composition et dans la couche de recouvrement et permettent le collage.

24. Utilisation conforme aux spécifications n°17 à n°23, caractérisée par le fait
que le vernis, les solutions plastiques, la colle et/ou les solvants sont appliqués lors de la transmission sur le support permanent, que ces matières mordancent le support permanent, la composition transmise ou la couche de recouvrement ou bien le support, la composition ou la couche de recouvrement et que ces solutions ont une fonction adhésive et/ou protectrice.

25. Utilisation conforme aux spécifications n°17 à n°24, caractérisée par le fait
qu'un quadrillage de pores se forme lors du processus d'impression ou de copie, en particulier dans les zones très colorées si bien que sont conservés les endroits exempts de couleurs.

26. Utilisation conforme aux spécifications n°17 à n°25, caractérisée par le fait
qu'une feuille transparente dotée de points blancs est utilisée lors de la copie pour produire des endroits exempts de couleurs.

27. Utilisation conforme aux spécifications n°17 à n°26, caractérisée par le fait
que la surface du support permanent est grattée avant l'introduction de la feuille.

28. Utilisation conforme aux spécifications n°17 à n°27, caractérisée par le fait
que la surface du support permanent est dotée d'un vernis avant la transmission de la feuille, présentant les mêmes propriétés de dissolution que la feuille introduite.

29. Utilisation conforme aux spécifications n°17 à n°28, caractérisée par le fait
que la surface du support permanent est dotée d'un vernis dont les pores sont déterminés par les mêmes dimensions caractéristiques que les pores de la feuille introduite.

30. Utilisation conforme aux spécifications n°17 à n°29, caractérisée par le fait que la composition est transmise sur des surfaces composées de différents matériaux, de préférence de métaux, d'oxydes métalliques, de bois, de matériaux dérivés du bois, de papier, de cartons, de céramique, de plastiques, de cuir, de cuir imité, de liège, de cire, de verte, de verre artificiel, de mousse rigide, de porcelaine, de terre, de céramique, de pierre, de vivres, de textiles, de caoutchouc, de toile de lin.
